# EUROPÄISCHE PATENTSCHRIFT

(11) **EP 0 738 785 B1**
(45) Veröffentlichungstag und Bekanntmachung des Hinweises auf die Patenterteilung: **31.03.1999**
(21) Anmeldenummer: 96101732.4
(22) Anmeldetag: 07.02.1996
(51) Int. Cl.: C23C 8/22

(54) **Verfahren und Vorrichtung zur Regelung des CO-Gehaltes einer Ofenatmosphäre zum Aufkohlen und Carbonitrieren metallischer Werkstücke**
Process and apparatus for adjusting the carbon monoxide concentration of a furnace atmosphere for carburizing or nitrocarburizing of metallic parts
Procédé et installation pour le réglage de la concentration en CO de l'atmosphère d'un four pour la cémentation et carbonitruration de pièces métalliques

(30) Priorität: 22.04.1995 DE 19514932
(43) Veröffentlichungstag der Anmeldung: 23.10.1996
(73) Patentinhaber: Ipsen International GmbH, 47533 Kleve (DE)
(72) Erfinder: Roggatz, Max, D-47574 Goch (DE)
(74) Vertreter: Stenger, Watzke & Ring Patentanwälte

(56) Entgegenhaltungen:
- EP-A- 0 465 226
- GB-A- 2 044 804
- PATENT ABSTRACTS OF JAPAN vol. 7, no. 22 (C-148), 28.Januar 1983 & JP-A-57 177969 (CHIYUUGAI RO KOGYO), 1.November 1982,

## Beschreibung

Die Erfindung betrifft ein Verfahren zur Regelung des CO-Gehaltes einer Ofenatmosphäre zum Aufkohlen und Carbonitrieren metallischer Werkstücke in einem Ofen, wobei die Ofenatmosphäre durch direkte Einspeisung eines Gemisches aus einem Oxidationsmittel, z. B. Luft, und einem kohlenwasserstoffhaltigen Brennstoff sowie gegebenenfalls Ammoniak (NH₃) in dem Ofen erzeugt wird der CO-Gehalt der Ofenatmosphäre bestimmt und mit einem frei vorgebbaren Wert für den CO-Gehalt verglichen wird.

Die Erfindung betrifft ferner eine Vorrichtung zur Durchführung dieses Verfahrens.

Bei den Aufkohlungs- oder Carbonitrierverfahren wird die benötigte aufkohlende Atmosphäre entweder in separaten Schutzgasgeneratoren (Endogas) oder durch die Einspeisung von Stickstoff mit Methanol in den Ofen erzeugt. Bei beiden Verfahren der Schutzgaserzeugung ergibt sich im Ofen ein relativ stabiler CO-Wert, der sich im ersten Fall durch die Einstellung des Schutzgasgenerators und dem verwendeten Brennstoff des Schutzgasgenerators und im zweiten Fall durch den prozentualen Anteil an in den Ofen eingespeistem Methanol ergibt. Eine dritte Variante ist die Direktbegasung mit Kohlenwasserstoffen und einem oxydierenden Gasbestandteil, wie z. B. Luft oder CO₂. Bei dieser Technik werden flüssige oder gasförmige Brennstoffe mit dem Oxidationsmittel gemischt und in den Ofen geleitet. Hierbei wird der für die Aufkohlung benötigte CO-Anteil im Ofen durch direkte Reaktion des Brennstoffes mit dem Sauerstoff des Oxidationsmittels erzeugt. Von diesen Direktbegasungsverfahren besitzt die Erdgas-Luft-Begasung zur Zeit die größte Verbreitung. Dies hängt mit der hohen Verfügbarkeit und dem günstigen Preis von Erdgas zusammen.

Die Umsetzung des Erdgases im Ofen mit dem Luftsauerstoff findet hierbei gemäß der Gleichung ${\text{CH}}_{\text{4}} {\text{+0,5 O}}_{\text{2}} {\text{+1,88 N}}_{\text{2}} {\text{→ CO+2H}}_{\text{2}} {\text{+1,88 N}}_{\text{2}}$statt.

Beim vollständigen Umsatz des Methans im Ofen mit dem Luftsauerstoff ergibt sich somit ein maximaler CO-Gehalt in der Ofenatmosphäre von 20,5 Vol.-%. Dieser hohe CO-Anteil wird nur unter idealen Bedingungen (sehr hohe Ofentemperatur) erreicht.

Bei niedrigen Ofentemperaturen, insbesondere unterhalb von ca. 870°C ist die oben angegebene Reaktion sehr langsam und der Umsatz des Methans in CO entsprechend gering.

Außerdem wird die oben angeführte CO-Bildungsreaktion noch durch die Anwesenheit von Ammoniak (nötig für das Carbonitrieren) behindert.

Geringe CO-Gehalte bewirken, daß die Kohlenstoffübertragung abnimmt und die Ofenatmosphäre für die Aufkohlung bzw. das Carbonitrieren kaum noch zu regeln ist und der Ofen außerdem sehr schnell verrußt. Das Verrußen des Ofens hat wiederum Produktionsstillstände zur Folge, da zur Beseitigung der Verrußungen der Ofen stillgelegt und ausgebrannt werden muß.

Aus der JP-A-57 177 969 ist ein Verfahren zur Regelung des Kohlenstoff-Potentials der Ofenatmosphäre bekannt, bei dem die Bestimmung des Kohlenstoff-Potentials über die Bestimmung des Sauerstoff-Partialdruckes sowie die Bestimmung des CO-Partialdruckes erfolgt. Zur Regelung des Kohlenstoff-Potentials kann bei diesem bekannten Verfahren aus einem separaten Tank ein Anreicherungsgas der Ofenatmosphäre zugegeben werden. Die Abhängigkeit der Rußbildung vom CO-Gehalt der Ofenatmosphäre ist dieser Druckschrift nicht zu entnehmen.

Der Erfindung liegt die **Aufgabe** zugrunde, eine Regelung für den CO-Gehalt der Ofenatmosphäre zu schaffen, die bei Aufkohlungs- und Carbonitrieröfen auch bei niedrigen Aufkohlungstemperaturen (≤ 870°C) und auch bei Vorhandensein von Ammoniak (Carbonitrieren) einen kontinuierlichen Betrieb ohne Verrußung der Ofenkammer gewährleistet.

Die Aufgabe des kontinuierlichen und störungsfreien Betriebes bei einem geregelten CO-Gehalt wird dadurch gelöst, daß bei Erreichen eines frei einstellbaren minimalen CO-Gehaltes der Ofenatmosphäre als CO-bildender Stoff Methanol oder CO₂ zugeführt wird.

Das in die Ofenatmosphäre eingespeiste Methanol wird nach der Reaktion ${\text{CH}}_{\text{3}} {\text{OH → CO + 2H}}_{\text{2}}$gespalten (bei Ofentemperaturen ≥800°C), wodurch der CO-Gehalt in der Ofenatmosphäre wieder über den eingestellten minimalen CO-Gehalt ansteigt.

Ein alternativer CO bildender Stoff ist CO₂.

Um die jeweils zuzugebende Menge des CO bildenden Stoffs gering und das Verfahren kostengünstig zu halten, kann zusätzlich ein oberer Wert für den CO-Gehalt eingestellt werden, bei dessen Erreichen die Zugabe des CO-Bildners wieder abgestellt wird, bis der CO-Gehalt im Laufe des Verfahrens wieder auf den minimalen CO-Gehalt abgesunken ist.

Ein CO-Gehalt von etwa 12 % hat sich als minimaler CO-Gehalt in der Ofenatmosphäre herausgestellt, da ein Unterschreiten dieses Wertes eine starke Rußbildung zur Folge hat und darüber hinaus die Ofenatmosphäre nicht mehr exakt regelbar ist. Als Bandbreite für den minimalen und den oberen CO-Gehalt hat sich eine Bandbreite zwischen etwa 12 % und 15 % CO in der Ofenatmosphäre als besonders geeignet erwiesen. Da unterhalb eines CO-Gehaltes von 15 % der Verlauf der CO-Abnahme sehr flach verläuft, reicht ein Anheben des CO-Gehaltes durch die Zugabe des CO-Bildners bis zu dieser Grenze von etwa 15 % aus, um den Prozeß für längere Zeit mit einem CO-Gehalt oberhalb der Minimalgrenze zu fahren. Darüber hinaus hat diese enge Bandbreite zur Folge, daß nur wenig CO-Bildner zum Anheben des CO-Gehaltes verwendet werden muß, wodurch wiederum die Kosten des Verfahrens niedrig gehalten werden können.

Die Vorrichtung zur Durchführung des beschriebenen Verfahrens weist eine Ofenkammer und einen in der Ofenkammer angeordneten CO-Analysator zum Bestimmen des CO-Gehaltes in der Ofenatmosphäre sowie einen programmierbaren CO-Regler auf, um - in Abhängigkeit des CO-Gehaltes in der Ofenatmosphäre - ein Ventil sowie eine Pumpe zum Zuführen eines in einem Tank bevorrateten CO-bildenden Stoffes anzusteuern. Das Ventil und die Pumpe werden bei Erreichen des eingestellten minimalen CO-Gehaltes auf Durchlaß bzw. Betrieb geschaltet. Bei Erreichen der eingestellten oberen Grenze des CO-Gehaltes wird das Ventil wieder geschlossen und die Pumpe abgeschaltet.

Weitere Einzelheiten und Vorteile ergeben sich aus der nachfolgenden Beschreibung der zugehörigen Zeichnungen, in denen das erfindungsgemäße Verfahren sowie eine Vorrichtung zur Durchführung dieses Verfahrens schematisch dargestellt ist. In den Zeichnungen zeigen:
- Fig. 1: ein Diagramm über den Verlauf des CO-Gehaltes in der Ofenatmosphäre bei dem erfindungsgemäßen Verfahren und
- Fig. 2: eine schematische Darstellung einer Vorrichtung zur Durchführung des erfindungsgemäßen Verfahrens.

In dem in Fig. 1 dargestellten Diagramm ist der Verlauf des CO-Gehaltes während eines Carbonitrierverfahrens dargestellt. Durch die Zugabe von Ammoniak zur Ofenatmosphäre sinkt der CO-Gehalt im Verlauf des Prozesses stark ab. Wie aus Fig. 1 ersichtlich, verläuft die Kurve des CO-Gehalt-Verlaufes unterhalb von 15 % CO sehr flach. Unterhalb der als minimale CO-Gehalt-Grenze dargestellten 12 %-Linie verursacht der zu geringe CO-Gehalt in der Ofenatmosphäre ein schnelles Verrußen des Ofens. Beim Erreichen dieser unteren Grenze wird der Ofenatmosphäre ein CO bildender Stoff, z. B. Methanol zugegeben, welches infolge der hohen Prozeßtemperatur nach der Reaktion ${\text{CH}}_{\text{3}} {\text{OH → CO + 2H}}_{\text{2}}$gespalten wird. Durch diese CO-Bildung infolge der Methanolspaltung steigt der CO-Gehalt in der Ofenatmosphäre sehr schnell an, welches der steile Anstieg der CO-Kurve in Fig. 1 verdeutlicht. Bei Erreichen einer frei einstellbaren oberen Grenze - in Fig. 1 15 % - wird die Methanolzufuhr wieder abgestellt, so daß der CO-Gehalt in der Ofenatmosphäre infolge des kontinuierlich weiterlaufenden Prozesses wieder abnimmt.

Aus Fig. 1 ist ersichtlich, daß schon das geringfügige Anheben des CO-Gehaltes von 12 % auf 15 % für einen längeren Zeitraum einen störungsfreien Ablauf des Prozesses oberhalb der Rußgrenze ermöglicht, da der Verlauf der CO-Kurve unterhalb von 15 % sehr flach ist.

In Fig. 2 ist schematisch der Aufbau einer Vorrichtung zur Durchführung des voranstehend beschriebenen Verfahrens dargestellt. Mittels eines CO-Analysators 1 wird der CO-Gehalt der Ofenatmosphäre in einer Ofenkammer 2 ermittelt. Die Regeleinheit weist ferner einen programmierbaren CO-Regler 3 auf, welchem frei einstellbare Werte für den oberen und unteren CO-Gehalt eingegeben werden können.

Über die gestrichelt dargestellte Regelstrecke steuert der CO-Regler 3 ein Ventil 4 und eine Pumpe 5 an, sobald ein Abgleich des vom CO-Analysator 1 ermittelten CO-Gehaltes mit dem im CO-Regler 3 eingegebenen minimalen CO-Gehalt ergeben hat, daß dieser minimale CO-Gehalt erreicht worden ist.

Die von dem CO-Regler 3 angesteuerte Pumpe 5 fördert daraufhin den CO-Bildner aus einem Tank 6 durch das auf Durchlaß geschaltete Ventil 4 in die Ofenkammer 2. In der Ofenkammer 2 wird der CO-Bildner wie voranstehend beschrieben gespalten, wodurch der CO-Gehalt in der Ofenatmosphäre wieder ansteigt. Wenn der fortlaufende Abgleich des von dem CO-Analysator 1 ermittelten CO-Gehaltes in der Ofenatmosphäre mit den in dem CO-Regler 3 gespeicherten Werten ergibt, daß der eingegebene obere CO-Gehalt erreicht worden ist, werden über den CO-Regler 3 das Ventil 4 geschlossen und die Pumpe 5 wieder abgestellt.

Der voranstehend beschriebene Prozeß beginnt von neuem, sobald CO-Analysator 1 und CO-Regler 3 ein erneutes Erreichen des eingestellten minimalen CO-Gehaltes ermitteln.

Mit einem solchermaßen geregelten Verfahren wird einerseits gewährleistet, daß der CO-Gehalt der Ofenatmosphäre niemals unter den eingestellten, eine starke Verrußung des Ofens bewirkenden minimalen CO-Gehalt absinkt und andererseits nur soviel CO-Bildner der Ofenatmosphäre zugeführt wird, wie dies für einen kostengünstigen und störungsfreien Betrieb des Verfahrens notwendig ist.

### Bezugszeichenliste

- 1: CO-Analysator
- 2: Ofenkammer
- 3: CO-Regler
- 4: Ventil
- 5: Pumpe
- 6: Tank

## Patentansprüche

1. Verfahren zur Regelung des CO-Gehaltes einer Ofenatmosphäre zum Aufkohlen und Carbonitrieren metallischer Werkstücke in einem Ofen, wobei die Ofenatmosphäre durch direkte Einspeisung eines Gemisches aus einem Oxidationsmittel, z. B. Luft, und einem kohlenwasserstoffhaltigen Brennstoff sowie gegebenenfalls Ammoniak (NH₃) in den Ofen erzeugt wird und der CO-Gehalt der Ofenatmosphäre bestimmt und mit einem frei vorgebbaren Wert für den CO-Gehalt verglichen wird,
**dadurch gekennzeichnet,**
daß bei Erreichen eines frei einstellbaren minimalen CO-Gehaltes der Ofenatmosphäre als CO-bildender Stoff Methanol oder CO₂ zugeführt wird.

2. Verfahren nach Anspruch 1, dadurch gekennzeichnet, daß der Ofenatmosphäre so lange der CO bildende Stoff zugeführt wird, bis ein frei einstellbarer oberer CO-Gehalt erreicht ist.

3. Verfahren nach Anspruch 1 oder 2, dadurch gekennzeichnet, daß der minimale CO-Gehalt etwa 12 % CO beträgt.

4. Verfahren nach Anspruch 2, dadurch gekennzeichnet, daß die Regelbandbreite des CO-Gehaltes zwischen etwa 12 % und etwa 15 % CO liegt.

5. Vorrichtung zur Durchführung des Verfahrens nach einem der Ansprüche 1 bis 4 mit einer Ofenkammer (2) und einem in der Ofenkammer (2) angeordneten CO-Analysators (1) zum Bestimmen des CO-Gehaltes in der Ofenatmosphäre,
**gekennzeichnet durch**
einen programmierbaren CO-Regler (3) zum Ansteuern eines Ventils (4) sowie einer Pumpe (5) zum Zuführen eines CO-bildenden Stoffes ausgehend von einem Tank (6) in Abhängigkeit des CO-Gehaltes in der Ofenatmosphäre.

## Claims

1. Method for regulating the CO content of a furnace atmosphere for carburising and carbonitriding metal workpieces in a furnace, wherein the furnace atmosphere is produced by direct supply to the furnace of a mixture of an oxidant, e.g. air, and a hydrocarbon-containing fuel as well as if necessary ammonia (NH₃), and the CO content of the furnace atmosphere is determined and compared with a freely presettable value for the CO content, characterised in that, on reaching a freely adjustable minimum CO content of the furnace atmosphere, methanol or CO₂ is supplied as the CO-forming substance.

2. Method according to claim 1, characterised in that the furnace atmosphere is supplied with the CO-forming substance until a freely adjustable upper CO content is achieved.

3. Method according to claim 1 or 2, characterised in that the minimum CO content is about 12% CO.

4. Method according to claim 2, characterised in that the regulated bandwidth of CO content is between about 12% and about 15% CO.

5. Apparatus for carrying out the method according to any of claims 1 to 4 with a furnace chamber (2) and a CO analyser (1) arranged in the furnace chamber (2) for determining the CO content in the furnace atmosphere, characterised by a programmable CO regulator (3) for driving a valve (4) as well as a pump (5) for supplying a CO-forming substance starting from a tank (6) as a function of the CO content in the furnace atmosphere

## Revendications

1. Procédé pour le réglage de la concentration en CO d'une atmosphère de four pour la cémentation et la carbonitruration de pièces façonnées métalliques, dans un four, l'atmosphère du four étant générée par une injection directe dans le four d'un mélange constitué d'un agent d'oxydation, par exemple de l'air, et d'un combustible contenant un hydrocarbure, ainsi que, le cas échéant, d'ammoniaque (NH₃), et la concentration en CO de l'atmosphère du four étant déterminée et comparée à une valeur susceptible d'être prédéterminée librement de la concentration en CO,
caractérisé en ce que,
lors de l'atteinte d'une concentration en CO minimale, réglable librement, de l'atmosphère du four, du méthanol ou du CO₂ est amené à titre de substances formatrice de CO.

2. Procédé selon la revendication 1, caractérisé en ce que la substance formatrice de CO est amenée à l'atmosphère du four jusqu'à ce qu'une concentration en CO supérieure, réglable librement, soit atteinte.

3. Procédé selon la revendication 1 ou 2, caractérisé en ce que la concentration minimale en CO est d'environ 12 % CO.

4. Procédé selon la revendication 2, caractérisé en ce que la largeur de bande de régulation de la concentration en CO est située entre environ 12 % et environ 15 % CO.

5. Dispositif de mise en oeuvre du procédé selon l'une des revendications 1 à 4, avec une chambre de four (2) et un analyseur de CO (1) disposé dans la chambre de four (2), pour déterminer la concentration en CO dans l'atmosphère du four,
caractérisé par
un régulateur de CO (3) programmable, pour assurer la commande d'une valve (4) ainsi que d'une pompe (5) destinée à amener une substance formatrice de CO, en partant d'un réservoir (6), en fonction de la concentration en CO régnant dans l'atmosphère du four.
